# EUROPÄISCHE PATENTANMELDUNG

(11) **EP 4 643 995 A1**
(43) Veröffentlichungstag der Anmeldung: **05.11.2025**
(21) Anmeldenummer: 24173467.2
(22) Anmeldetag: 30.04.2024
(51) Int. Cl.: B02C 17/14, B22F 9/04, C22C 1/10, B22F 9/00, C22C 1/059, C22C 1/04, B22F 3/00, C22C 21/00, C22C 1/05, B22F 8/00, B22F 3/17, B22F 3/20

(54) **PRODUKTIONS-CONTAINER ZUR HERSTELLUNG VON ALUMINIUM-WERKSTOFF UND SYSTEM DAMIT**

(71) Anmelder: Soluterials GmbH, 14547 Beelitz (DE)
(72) Erfinder: Arlic, Uwe, DE 59823 Neubrandenburg (DE); Kasakewitsch, Alla, DE 17033 Neubrandenburg (DE); Walch, Christina, DE 22303 Hamburg (DE)
(74) Vertreter: Acapo Onsagers AS

(57) **Zusammenfassung**

Erfindungsgemäß ist ein Produktions-Container (oder ein transportables Gebäude oder Gehäuse) mit
- einem mechanischen Reaktor (besonders bevorzugt einer Exzenterschwingmühle) und mit
- einem Rohstoff-Eingang und/oder einem Pulverrohstoff-Zwischenlager und
- einem Pulverprodukt-Zwischenlager und/oder einem Produkt-Ausgang und
- einer Zufuhr-Transportstrecke für Pulver oder Granulat oder Späne von Aluminium und/oder Pulver oder Pulver-basierte Schüttgüter von Bornitrid und/oder pulverbasiertes Trennmittel von dem Materialeingang und/oder dem Pulverrohstoff-Zwischenlager zu der Mühle und mit
- einer Abfuhr-Transportstrecke für Aluminium-Produkt-Pulver von der Mühle zu dem Pulverprodukt-Zwischenlager und/oder zu dem Produkt-Ausgang.

## Beschreibung

Die Erfindung bezieht sich auf einen Produktions-Container insbesondere zum Herstellen eines Metallmatrix-Verbundwerkstoffs aus einer Pulvermischung mit einer Zusammensetzung aus
- Mechanisch zerkleinertem Aluminium mit einem Reinheitsgrad von mindestens 95,0 % und
- hexagonalem Bornitrid und
- bis zu 2 % ihres Gewichts Trennmittel.

Metallmatrix-Verbundwerkstoffe werden im angelsächsischen Sprachraum *Metal Matrix Composites* (MMC) genannt. Vorliegend mit Aluminium als Metallbestandteil, kann er als Aluminium-Matrix-Verbundwerkstoff bezeichnet werden.

Aluminium-Matrix-Verbundwerkstoffe werden meist mit keramischen Partikeln/Fasern oder Additiven wie SiC oder/und Al₂O₃, Kohlenstoff-Modifikationen oder je nach Anwendungsgebiet auch mit Natur- und Synthetik-Fasern verstärkt.

Verstärkungen mit keramischen Additiven sind zum Beispiel bekannt aus:
https://iopscience.iop.org/article/10.1088/1757-899X/310/1/012156/pdf
   oder
https://www.sciencedirect.com/science/article/pii/S2238785415000691

Beispiele mit Graphit-Verstärkungen sind beispielsweise bekannt aus:
https://www.ijert.org/research/analysis-of-properties-of-aluminium-graphite-metal-matrix-composites-IJERTV2IS11106 1 .pdf
   oder
http://www.imapsfrance.org/thermal/Session%20III/III-1.pdf.

Die Partikelverstärkung von Aluminiumlegierungen ist in der Regel recht komplex. Die Herstellung erfolgt meist durch ein Mischen beider Komponenten zu einem Grünling und gleichzeitiges oder anschließendes Sintern. So wird der Aluminium-Matrix-Verbundwerkstoff zu einem Barren, Halbzeug oder Bauteil geformt. Nachträglich kann eine Wärmebehandlung erfolgen.

Manche der zugefügten Partikel sind gesundheitlich bedenklich bis hin zu krebserzeugender Wirkung.

Aluminiumlegierungen finden ihre Anwendung nicht zuletzt in der Elektroindustrie als Konstruktions- und Leiterwerkstoff. Dort werden verbreitet zum Beispiel folgende Aluminiumlegierungen eingesetzt:

| *Legierung* | *EuroNorm-Bezeichnung* |
|---|---|
| AlSi1Sn1MgBi | EN AW - 6023 |
| AlSi1MgMn - 3.2315 | EN AW - 6082 |
| Al Mg 1 - 3.0506 | EN AW - 5005 |
| Reinaluminium 99,5E | EN AW - 1350A |
| E-AIMgSi0,5 | EN AW - 6101B |

Reinaluminium 99,5E (EN A W-1350A, DIN EN 14121) zum Beispiel besitzt bei einer zustandsabhängigen Zugfestigkeit zwischen 105 und 165 MPa, eine elektrische Leitfähigkeit von min. 34 MS/m und eine Wärmeleitfähigkeit von bis zu 230 W/(mK). Die im Vergleich höherfeste aushärtbare Legierung E-AIMgSi0,5 (EN AW-6101B, DIN EN 14121) besitzt bei einer Zugfestigkeit zwischen 170 und 215 MPa, eine elektrische Leitfähigkeit von ca. 32 MS/m und eine Wärmeleitfähigkeit im Bereich von etwa 218 W/(mK). Dabei ist zu beachten, dass Aluminiumlegierungen mit steigender Festigkeit eine deutlich verringerte Wärme- und elektrische Leitfähigkeit besitzen.

Aluminium-Matrix-Verbundwerkstoffe werden wegen ihrer aufwendigen Herstellungsverfahren und der damit verbundenen hohen Herstellungskosten nur selten eingesetzt.

Die Verwendung von keramischen Dispersoiden ist ein bekanntlich vorteilhaftes Verstärkungssystem von Metall-Matrix-Composites (MMC). Weit verbreitet sind SiC, Al₂O₃ und auch BN, wobei kubisches verbreiteter als ist hexagonales) oder komplexe SE-Kombinationen (Seltene Erde) in unterschiedlichen Konfigurationen. Bekannte Formen sind Faser-, Nanopartikel- oder Nanotube-Verstärkungssysteme.

Hexagonales Bornitrid (h-BN) besitzt eine (dem Grafit ähnliche) Gitterstruktur und daher auch vergleichbare Eigenschaften wie zum Beispiel, das Abgleiten von Gitterebenen zu begünstigen, was h-BN zu einem effizienten Schmiermittel macht. Gleichzeitig ist h-BN durch seine hohe Temperatur- und Korrosionsbeständigkeit ein reaktionsträges System und auch daher ein geeignetes Verstärkungsmaterial für Metall-Matrix-Komposite, und zwar nicht zuletzt, weil eine die Eigenschaften verschlechternde Alterung in Form von langsamer Zersetzung oder Auflösung der Dispersoide in der Grundmatrix vermieden wird.

Der Erfindung liegt die Aufgabe zugrunde, eine Produktionsstätte für Aluminium-Werkstoff der insbesondere für mechanische ebenso wie für elektrotechnische Anwendungen geeignet ist, zu verbessern.

Vorstehende Aufgabe wird gelöst durch einen Container gemäß Patentanspruch 1. Vorteilhafte Ausgestaltungen sind in den Unteransprüchen angegeben.

Erfindungsgemäß ist ein Produktions-Container (oder auch ein transportables Gebäude oder Gehäuse) mit
- einem mechanischen Reaktor (besonders bevorzugt einer Exzenterschwingmühle oder einen Attritor) und mit
- mindestens einem Rohstoff-Eingang und/oder mindestens einem Pulverrohstoff-Zwischenlager und
- einem Pulverprodukt-Zwischenlager und/oder einem Produkt-Ausgang und
- einer Zufuhr-Transportstrecke für Pulver oder Granulat oder Späne von Aluminium und/oder Pulver oder Pulver-basierte Schüttgüter von Bornitrid und/oder Trennmittel von dem MaterialRohstoff-Eingang und/oder dem Pulverrohstoff-Zwischenlager zu der Mühle und mit
- einer Abfuhr-Transportstrecke für Aluminium-Produkt-Pulver von der Mühle zu dem Pulverprodukt-Zwischenlager und/oder zu dem Produkt-Ausgang.

Aluminiumpulver kann erfindungsgemäß auch Al-Granulat oder Al-Späne bedeuten - und zwar insbesondere auch mechanisch zerkleinert.

Vorzugsweise arbeitet die Zufuhrstrecke diskontinuierlich, nämlich so lange, bis eine bestimmte Füllmenge des Reaktors erreicht ist. Insbesondere um dies automatisch festzustellen, zu messen und/oder zu steuern, weist die Zufuhrstrecke eine Pulver-Portioniervorrichtung auf, die die Masse und/oder das Volumen des zugeführten Pulvers bestimmt und/oder steuert.

Vorzugsweise arbeitet die Abfuhrstrecke diskontinuierlich, nämlich so lange, bis eine Charge des im Reaktor produzierten Pulvers aus dem Reaktor abgeführt ist. Auch wird das Abführen unterbrochen, wenn ein bestimmter Parameter des produzierten Pulvers einen bestimmten Qualitäts-Grenzwert über- oder unterschreitet. Insbesondere um dies automatisch festzustellen, zu messen und/oder zu steuern, weist die Abfuhrstrecke eine Qualitätssicherungs-Messstation auf, die den bestimmten Parameter zu messen (und zwar kontinuierlich oder diskontinuierlich zu messen) eingerichtet ist.

Besonders bevorzugt ist ein System mit
- dem Produktions-Container sowie mit
- einem Versorgungs-Container.

Beide Container sind eingerichtet, sich zu einer Produktionsinsel zusammenstellen und durch Pulver-Transportstrecken und Signalleitungen in Verbindung setzen zu lassen - und zwar besonders bevorzugt mit einem oder zwei Versorgungs-Containern und zwei bis sechs Produktions-Containern.

Der Versorgungs-Container ist erfindungsgemäß besonders bevorzugt mit
- einem Rohstoff-Eingang und einem Pulverrohstoff-Zentrallager und einem Rohstoff-Ausgang und
- einem Produkt-Eingang und einem Pulverprodukt-Zentrallager und einem Produkt-Ausgang und
- einer Zufuhr-Transportstrecke für Pulver oder Granulat oder Späne von Aluminium und/oder Pulver oder Pulver-basierte Schüttgüter von Bornitrid und/oder Trennmittel von dem Rohstoff-Eingang zum Pulverrohstoff-Zentrallager und von dort zum Rohstoff-Ausgang und mit
- einer Abfuhr-Transportstrecke für Aluminium-Produkt-Pulver vom Produkt-Eingang zu dem Pulverprodukt-Zentrallager und von dort zu dem Produkt-Ausgang.

Eine erfindungsgemäße Möglichkeit für den erfindungsgemäßen "Rohstoff" oder "Pulverrohstoff" insbesondere der Zusatzstoffe Bornitrid und/oder Trennmittel ist auch Pulver-basierter Rohstoff, nämlich insbesondere in vorportionierten Tabletten oder Pillen oder Pellets, welche die Zusatzstoffe sogar zusammen in einem festen Verhältnis enthalten können. Diese können an verschiedensten Stellen insbesondere des Produktionscontainers in die Transportstrecken, die vorzugsweise als Leitungssystem verstanden werden können, gebracht werden (insbesondere zwischen einer Einwaage und einem Einlass des Reaktors). So sind die Lager dann möglicherweise auch kein Schüttgut-Lager als solches, sondern möglicherweise ein magazinierter Tablettenspender, möglicherweise mit einem zentralen Tabletten-Magazin im Versorgungs-Container.

Erfindungsgemäß sind aber auch separate Schlauchleitungen welche das jeweilige Pulver analog zum Transport des Rein-Aluminiums als Pulver oder Granulat oder Späne) bis zu einer Einwaage oder Wiege- oder Portionierstation in den Produktionscontainern führen. Dann umfasst das System vorzugsweise nicht nur für jede der drei Komponenten Lager sondem auch drei "Schlauch-Infrastrukturen" oder allgemeiner jeweils ein Transportstreckensystem - bis zum Reaktor. Denn dort findet erfindungsgemäß jedenfalls das Vermischen zu einem erfindungsgemäßen Pulverprodukt statt.

Alternativ ist auch ein komplettes Vormischen im Rohstoff-(Zwischen- oder Zentral-)lager erfindungsgemäß. Etwas weniger präzise dagegen könnte eine vordefinierte Menge Zusatzstoff vom Versorgungscontainer oder aus einem Zwischenlager durch dieselbe Transportstrecke wie das Aluminium zu leiten. Da sich dies im Leitungsnetz verlieren und/oder entmischen und/oder im Mischverhältnis verändern kann, so dass eine präzise Portionierung im Reaktor nicht so zuverlässig ist. Aber auch diese Möglichkeit ist erfindungsgemäß.

Besonders bevorzugt werden die Produkt-Ausgänge der Produktions-Container mit mindestens einem der Produkt-Eingänge der Versorgungs-Container durch Pulver-Transportstrecken miteinander in Verbindung gesetzt.

Besonders bevorzugt arbeitet die Abfuhrstrecke diskontinuierlich, nämlich so lange, bis eine Charge des in einem Reaktor der Produktionsinsel produzierten Pulvers aus dem Reaktor abgeführt ist. Auch wird das Abführen unterbrochen, wenn ein bestimmter Parameter des produzierten Pulvers einen bestimmten Qualitäts-Grenzwert über- oder unterschreitet. Insbesondere um dies automatisch festzustellen, zu messen und/oder zu steuern, weist die Abfuhrstrecke zwischen Produkt-Eingang und Pulverprodukt-Zentrallager eine Qualitätssicherungs-Messstation auf, die den bestimmten Parameter zu messen (und zwar kontinuierlich oder diskontinuierlich zu messen) eingerichtet ist.

Besonders bevorzugt ist der Versorgungs-Container erfindungsgemäß mit einer Steuerung in Signalleitungsverbindung mit seinen Elementen - eingerichtet, um diese zu steuern. Und die Steuerung ist eingerichtet, in Signalleitungsverbindung setzbar zu sein mit den Elementen des Produktions-Containers: Zu einer Produktionsinsel mit Produktions-Containern zusammengestellt, ist die Steuerung besonders bevorzugt in Signalleitungsverbindung mit den Elementen der Produktions-Container gesetzt - und wiederum eingerichtet, auch diese zu steuern.

Mittels der Erfindung lässt sich besonders bevorzugt ein Aluminium-Matrix-Verbundwerkstoff herstellen, der eine Zusammensetzung hat bestehend aus mechanisch zerkleinertem Aluminium mit einem Reinheitsgrad von mehr als 95,0 %, vorzugsweise mehr als 99,0 % (insbesondere 99,5 %) und bis zu 2 Gewichtsprozent eines Trennmittels, insbesondere Metallseife oder Stearinsäure, sowie hexagonalem Bornitrid (und zwar vorzugsweise nur diese drei Bestandteile) - und besonders bevorzugt durch einen Anteil hexagonales Bornitrid von nur 1 Gewichtsprozent.

Dieser Werkstoff lässt sich in der erfindungsgemäßen Anlage herstellen, indem das mechanisch zerkleinerte Aluminium mit den übrigen Bestandteilen, in Pulverform, gemischt wird.

Die Mischung wird nach dem Zusammenmischen der Komponenten vorzugsweise stranggepresst, womit sich eine Zugfestigkeit bis zu 400 MPA, und zwar unmittelbar nach dem Strangpressen sogar ohne nachfolgende Wärmebehandlung, erzielen lässt. Aber auch Urformverfahren wie Schmieden, Sintern oder 3d-Drucken [Additive Manufacturing] zu einem Barren, Halbzeug oder Bauteil sind erfindungsgemäße Verarbeitungsverfahren der erfindungsgemäßen Pulvermischung, und zwar vorzugsweise so (in den Verfahrensparametern geführt, gesteuert und/oder geregelt), dass dabei keine Schmelzphase entsteht und insbesondere die Schmelzgrenze, insbesondere des Aluminiumwerkstoffs, nicht überschritten wird.

Die Wärmeleitfähigkeit und auch die elektrische Leitfähigkeit ergeben sich erfindungsgemäß vorteilhafterweise auf dem Niveau des Ausgangsbestandteils Rein-Aluminium, insbesondere mit einem Reinheitsgrad von 99,5 %. Sehr bewährt hat sich 99,2 %.

Der erfindungsgemäße Aluminium-Matrix-Verbundwerkstoff kann über eine besonders vorteilhafte Kombination aus elektrischer Leitfähigkeit, Festigkeit, Korrosionsbeständigkeit und Kriechbeständigkeit verfügen. Die Zugabe von bis zu 1% Bornitrid erlaubt es, die Festigkeit zum Beispiel von etwa 80 MPa auf bis zu ungefähr 400 MPA zu vergrößern. Neben der elektrischen Leitfähigkeit wird die Korrosionsbeständigkeit des erfindungsgemäßen Verbundes nicht wie in Verbundwerkstoffen des Standes der Technik beeinträchtigt, sondem beide Eigenschaften bleiben auf dem Niveau von Aluminium mit einem Reinheitsgrad von 99,5 %.

Versetzungsbewegungen werden durch die Zugabe des Bornitrids be- oder sogar verhindert, wodurch die Kriechbeständigkeit des erfindungsgemäßen Verbundes im Vergleich zum Al 99,5 sogar steigt.

Zur Herstellung und dabei insbesondere auch schon der Formgebung des erfindungsgemäßen Aluminium-Matrix-Verbundwerkstoffs ist ein den Herstellungsprozess insbesondere bereits abschließendes Strangpressen besonders bevorzugt. Für die meisten gängigen stranggepressten Aluminium-Matrix-Verbundwerkstoffe wird eine Umformtemperatur von mindestens 450 °C benötigt. Üblicherweise findet, zur vollständigen Verdichtung des Verbundes, eine nachfolgende Wärmebehandlung statt. Für die Formgebung des Aluminium-Matrix-Verbundwerkstoffes nach der Herstellung in der erfindungsgemäßen Anlage ist eine wesentlich niedrigere Formgebungstemperatur ausreichend (insbesondere so, dass die Schmelzgrenze nicht oder nur geringfügig überschritten wird), um eine nahezu einhundertprozentige Enddichte und Endfestigkeit erreichen zu können. Eine nachfolgende Wärmebehandlung ist nicht erforderlich.

Für die Herstellung des Aluminium-Matrix-Verbundwerkstoffes in der erfindungsgemäßen Anlage werden besonders bevorzugt reines Aluminium vorzugsweise in 99,5 % Reinheit und insbesondere auch im Übrigen ausschließlich physiologisch unbedenkliche Materialien verwendet.

Das unproblematisch mögliche Recycling des fertigen Aluminium-Matrix-Verbundwerkstoffes ist ein weiterer Vorteil - ebenso wie die mögliche Verwendung von Recycling-Aluminium und dabei insbesondere das mechanische Zerkleinern von Reinaluminium-Granulat zu dem Al-Pulver für die Herstellung in der erfindungsgemäßen Anlage. Dieser Werkstoff bewirkt nachhaltige Verwendung von Rohstoffen, Ressourcen-Effizienz und Umweltfreundlichkeit. Da der Verbundwerkstoff aus insbesondere bis zu 99,95 % reinem Aluminium (mögliche Reinheit des Al-Pulver-Bestandteils) besteht, kann er sich, höchst vorteilhaft, in den Recycling- und Sekundärmarkt ohne Qualitätsverlust zurückführen lassen.

Für elektrotechnische Anwendungen ist dieser Aluminium-Matrix-Verbundwerkstoff mit einer insbesondere dreifach höheren Festigkeit als herkömmliches "E-Aluminium" sowie seiner verbesserten Korrosions- und Kriechbeständigkeit besonders vorteilhaft geeignet.

Folgende beispielhafte Zusammensetzungen haben sich für die Herstellung des Aluminium-Matrix-Verbundwerkstoffes in der erfindungsgemäßen Anlage als Mischung (insbesondere nur dieser drei Bestandteile) insbesondere für anschließendes, und insbesondere auch abschließendes, Strangpressen besonders bewährt:
- Mechanisch gemahlenes Aluminium-Pulver mit einer Reinheit von über 95 %, vorzugsweise über 99 %, besonders bevorzugt über 99,5 %, insbesondere 99,7 %, in zerklüfteter Kornform und Oberfläche, mit mittleren Korndurchmessern von bis zu 2-4 mm, vorzugsweise höchstens 100 µm, besonders bevorzugt höchstens 50 µm, insbesondere 25 bis 40 µm;
- hexagonales Bornitrid-Pulver höchstens 1 %, vorzugsweise höchstens 0,5 %, besonders bevorzugt höchstens 0,1 %, insbesondere 0,05 %, des Gewichts der Zusammensetzung mit einer Reinheit von mindestens 95 %, vorzugsweise mindestens 97 %, besonders bevorzugt mindestens 98 %, insbesondere 98,5 %, bei einer mittleren Partikelgröße von bis zu 1 mm, vorzugsweise höchstens 10 µm, besonders bevorzugt höchstens 5 µm, insbesondere 2 µm; und
- Trennmittelpulver, vorzugsweise Metallseife oder Stearinsäure, und zwar höchstens 2 %, vorzugsweise höchstens 1,5 %, besonders bevorzugt höchstens 1 %, insbesondere 0,5 %.

Der Verfestigungsprozess in der erfindungsgemäßen Anlage (dem weichen Grundwerkstoff eine erhöhte Festigkeit zu verleihen) basiert auf sogenannter Dispersionshärtung.

Dispersoide (Partikel) werden im jeweiligen Matrixmaterial möglichst homogen verteilt (in diesem Ziel wesentlich abhängig von Prozessparametern), sodass zwischen den einzelnen Partikeln ein insbesondere gleichmäßiger Abstand gebildet wird. Je geringer der Abstand zwischen den einzelnen Dispersoiden ist, desto effizienter wirkt das jeweilige mikroskopische Verzerrungsfeld eines Dispersoids im Gesamtverbund auf die makroskopische Materialfestigkeit. Der Zusammenhang ist über den sogenannten Orowan-Mechanismus berechenbar, welcher beschreibt, wie Versetzungsbewegungen (makroskopisch - je weniger Versetzungsbewegungen, desto fester das Material) im Verzerrungsfeld von Hindernissen (hier den Dispersoiden) festgehalten oder zumindest stark erschwert werden. Der minimale Dispersoid-Abstand ergibt sich über die Ausbreitung des Verzerrungsfelds, welches das Dispersoid (je ähnlicher das Dispersoid in seiner Struktur mit dem Matrixmaterial ist, desto wirksamer) in das umhüllende Matrixmaterial projizieren kann.

Zum einen bietet hexagonales Bornitrid (h-BN) eine hervorragende Anbindung an die Wirtsgitter von Al, wodurch Versetzungsbewegungen besonders effizient behindert werden. Zum anderen zerfällt h-BN während des mechanischen Zerkleinerns, insbesondere des Mahlens, auf seine einzelnen Gleitebenen, sodass am Ende des Prozesses die Dispersoide nur noch wenige Nanometer groß sind. Dies wirkt sich effizient auf reines Aluminium aus, wodurch nämlich schon mit sehr geringen Mengen h-BN (zum Beispiel 0,05 bis 0,99 Gewichts-%) hohe Verfestigungen generiert werden können. Dies ist ein großer Unterschied gegenüber anderen Dispersoiden (zum Beispiel SiC, Al₂O₃, oder kubischem BN) welche üblicherweise einen Anteil von 5 bis 40 Gewichts-% des Werkstoffs ausmachen müssen. Aufgrund der geringen Größe und Form der einzelnen h-BN-Gleitebenen wirken die Gitterverzerrungen nur vergleichsweise wenig auf Phononen- und Elektronenbewegungen. Somit bleiben physikalische Eigenschaften wie elektrische und Wärme-Leitfähigkeit des Ausgangsmaterials weitgehend bis vollständig erhalten. Des Weiteren verhindern die, nicht von Versetzungen schneidbaren, h-BN-Dispersoide das Kornwachstum. Ein weiterer Effekt der erschwerten Versetzungsbewegungen ist es, die Verformung im Mikrogefüge zu behindern, was sich vorteilhaft als Kriechbeständigkeit darstellt.

Unter den erwähnten Prozessparametern ist zum Beispiel Folgendes besonders bevorzugt:
Für eine homogene Verteilung dürfen die Partikel möglichst wenig agglomeriert (miteinander verklebt) sein und müssen möglichst gleichmäßig in der Makromischung (dem Ausgangsmaterial in Pulverform) vorliegen.

Im Anschluss werden die Partikel (das h-BN) in das Al-Matrixmaterial (also beim Herstellen der Mischung aus h-BN-Pulver und Al-Pulver) "eingearbeitet". Auch dabei darf sich das Matrixmaterial möglichst nicht verkleben, denn sonst können die Partikel nicht in die Matrix eindringen.

Im Stand der Technik werden Verbundwerkstoffe mit möglichst hoher Energie mechanisch legiert. Im besonders bevorzugten Prozess in der erfindungsgemäßen Anlage dagegen wird die Energie während des mechanischen Legierens besonders bevorzugt so niedrig gehalten, dass Matrixbestandteile nicht weiter vermahlen, zerkleinert oder verschmiert werden, lediglich werden so die Partikel "sanft" in das Matrixmaterial eingearbeitet.

Auch eine besonders bevorzugte Zusammensetzung der Pulvermischung ist zum Beispiel:
- Wasserverdüstes (*water atomised*) oder Gas-atomisiertes (*gas atomized*) Aluminium-Pulver mit einer Reinheit von über 95 %, vorzugsweise über 99 %, besonders bevorzugt über 99,5 %, insbesondere 99,7 %, in sphärischer Kornform, glatter Oberfläche, mit mittleren Korndurchmessern von bis zu 2 bis 4 mm, vorzugsweise höchstens 100 µm, besonders bevorzugt höchstens 50 µm, insbesondere 25 bis 40 µm
- hexagonales Bornitrid-Pulver höchstens 1 %, vorzugsweise höchstens 0,5 %, besonders bevorzugt höchstens 0,1 %, insbesondere 0,05 %, des Gewichts der Zusammensetzung mit einer Reinheit von mindestens 95 %, vorzugsweise mindestens 97 %, besonders bevorzugt mindestens 98 %, insbesondere 98,5 %, bei einer mittleren Partikelgröße von höchstens 50 µm, vorzugsweise höchstens 10 µm, besonders bevorzugt höchstens 5 µm, insbesondere 2 µm; und
- Trennmittelpulver Metallseife, und zwar höchstens 2 %, vorzugsweise höchstens 1,5 %, besonders bevorzugt höchstens 1 %, insbesondere 0,5 %

Der Reinheitsgrad des Al-Ausgangswerkstoffs beeinflusst die physikalischen Eigenschaften maßgeblich: je reiner, desto besser sind die physikalischen und chemischen Eigenschaften, aber desto teurer auch ist das Material. Vorteilhaft ist daher die Beschränkung auf Reinaluminium nach 1xx DIN EN 1780-1 bzw. lxxx DIN EN 573-3,4.

Auch großtechnische Anwendung dieses Werkstoffs ist in der beschriebenen Materialauswahl und Mahltechnologie und Verarbeitung der Pulvermischung möglich. So auch der Pulver-Strangpressprozess zum Beispiel ist, gegenüber dem bekannten Strangpressen als Umformung von Vollmaterial, eine Weiterentwicklung, aber nichtsdestoweniger möglich und vorteilhaft.

Das verdüste sphärische Al-Pulver ist für großtechnische Anwendung zwar geeignet, aber relativ teuer - und von nicht unbedingt erforderlich hoher Formqualität. Es hat sich für das Herstellen in der erfindungsgemäßen Anlage herausgestellt, dass zwar eine möglichst hohe Reinheit des Matrixpulvers besonders vorteilhaft ist, die Kornform aber eine geringere Rolle spielt. Dies bedeutet, dass auf die aufwendig und Ressourcen-intensiv hergestellten wasserverdüsten oder gas-atomisierten Pulver (ca. 30 €/kg) zugunsten einfacher mechanisch zerkleinerter Pulver (ca. 2 bis 3 €/kg) verzichtet werden kann. Das Material kann direkt aus dem Aufbereitungskreislauf für reines Elektro-Aluminium entnommen werden. Zum einen ermöglicht dieser Ansatz ein wirtschaftliches und ressourcenschonendes Endprodukt, und zum anderen ist die Rohmaterialversorgung auch in großem Umfang erheblich sicherer. Al-Granulate in der Korngröße etwa von 1 bis 5mm sind ein Standardprodukt der Aufbereitungsindustrie. Der mögliche Verzicht in der erfindungsgemäßen Anlage auf einen energieintensiven Umschmelzprozess generiert zusätzliche Einspareffekte.

Auch h-BN und Trennmittel-, insbesondere Metallseife-Pulver sind Materialien, die in gro-ßen Quantitäten günstig beziehbar sind.

Die Herstellung des Pulvers kann die Prozessschritte Zerkleinern, Mischen, mechanisches Legieren und Deagglomerieren umfassen.

Die Prozessschritte des Mischens können im mechanischen Reaktor der erfindungsgemäßen Anlage wie folgt, zum Beispiel in einer Exzenter-Schwingmühle oder zum Beispiel auch einer Planetenkugelmühle, insbesondere um den Schritt des mechanischen Legierens herum stattfinden.

Die Mahl- und Mischabläufe können sich besonders bevorzugt in zwei Stufen abspielen, nach einem Vorprozess der Zerkleinerung des Al-Granulats vorzugsweise außerhalb der erfindungsgemäßen Anlage:
Im Vorprozess wird das Al-Pulver mechanisch zerkleinert, von zum Beispiel 1 mm bis 5 mm mittlerem Korndurchmesser auf 25 µm bis 40 µm.

Eine Füllung der Mühle der erfindungsgemäßen Anlage besteht zum Beispiel aus etwas weniger als einem Drittel Pulver und etwas mehr als zwei Drittel Mahlmedien:
1. Mögliche Deagglomeration und Homogenisieren von Al- und Trennmittel-Pulver,

Die eingebrachte Mahlenergie wird durch Einstellen von Temperatur, Dauer und Geschwindigkeit vorzugsweise so eingestellt, dass Pulveragglomerationen sicher zerlegt werden, ohne Material zu verschmieren.

### 2. Mechanisches Legieren: Hochenergetisches Umformen unter Zugabe des h-BN-Pulvers,

Die eingebrachte Energie wird durch Einstellen von Temperatur, Dauer und Geschwindigkeit vorzugsweise so eingestellt, dass die h-BN Partikel in die größeren Al-Partikel eingedrückt werden (Mahlumformung, mechanisches Legieren).

### 3. Deagglomeration

Ein möglicher weiterer Deagglomerationsschritt, der die Pulvermischung weiter homogenisiert.

Dann verteilt das bei geringeren Drehzahlen (bei geringerer eingebrachter Energie) ablaufende Deagglomerieren insbesondere produktions- und lagerungsbedingte Anhäufungen von Al und h-BN gleichmäßig in der Mischung.

Und anschließend erfolgt die Einarbeitung des h-BN, das mechanische Legieren: Neben einer weiteren Zerkleinerung vor allem der h-BN-Partikel, nämlich deren Zerteilung durch Abgleiten der Gitterebene (wie etwa beim Schmieren mit Graphit - so auch die Funktion eines Bleistifts, an dem beim Schreiben jeweils nur die obersten Atomschichten abgetragen werden) wird das (nanoskalige) h-BN in die Oberfläche der Al-Matrixpartikel eingeformt. Währenddessen können an den Al-Matrixpartikeln weitere Verformungen und Durchmesserreduzierungen erfolgen. So kann schließlich eine homogene Vermischung der Al-Matrix und der h-BN-Dispersoide erreicht werden. Dieser Zustand ist mittels der Berechnung als Orowan-Teilchen (das System gilt ausschließlich im Umhüllungsmechanismus, das Keramikpartikel ist selbst nicht schneidbar) vorhersagbar. Ein optimaler Wirkabstand der Dispersoide und ihrer Größe ist berechenbar.

Für die Pulverherstellung und Mischung sind als Mahlsystem Planetenkugelmühlen besonders für kleinere Durchsätze geeignet. Für großtechnische Zerkleinerungsaufgaben sind Exzenterschwingmühlen erfindungsgemäß geeignete Vorrichtungen.

Im schon erwähnten Vorprozess kann insbesondere in einer Exzenterschwingmühle Al-Granulat (einer Korngröße zum Beispiel von 1 bis 5 mm) auf eine Korngröße von zum Beispiel etwa 40 µm zerkleinert werden.

Betreffend die spätere Verarbeitung des in der erfindungsgemäßen Anlage hergestellten Pulvers sind Formgebungsverfahren (insbesondere für den insbesondere nicht-porösen Werkstoff - poröse Systeme wären zum Beispiel Filter) vielfältig. Sie lassen sich grundsätzlich einteilen in Methoden mit Schmelzphase (zum Beispiel Gießen, Selective Laser Melting, Pulverschweißen, Elektronenstrahlschweißen, Auftragsschweißen) oder ohne Schmelzphase (Strangpressen (insbesondere bei hohen Temperaturen: Hot Extrusion), Sinterprozesse (Hot Isostatic Pressing - HIP), Walzenkompaktieren (P/M), Powder Injection Molding (PIM), Spark Plasma Sintering (SPS), Selektive Laser Sintering (SLS), Jet Printing).

Sinterprozesse bestehen zumeist aus einer Vorverdichtungsphase, dem Sinterprozess und einer Nachverdichtung zur Porositätsverringerung.

Beim besonders bevorzugten Strangpressen bei hohen Temperaturen (Hot Extrusion) erfolgt die Pulverkompaktierung in einem Arbeitsgang im Rezipienten durch den Pressstempel. Die anschließende thermomechanische Bindung (Reibverschweißung und Verbindung der einzelnen Partikel des MMC), kann durch den aufgebrachten Pressdruck in Kombination mit der Temperatur (besonders bevorzugt unterhalb des Materialschmelzpunkts) innerhalb der Matrize entstehen und zur Formgebung eines weitgehend porenfreien Formteils (Barrens, Halbzeugs oder sogar fertigen Bauteils) führen.

In 3D-Druck-Systemen (insbesondere Sinterphasensystemen) kann die Vorkompaktierung und Verdichtung über die Struktur und Zusammensetzung des Druckpulvers und/oder eine laserbasierte Fügetechnik (insbesondere ohne Schmelzphase) erreicht werden. Dabei unterscheiden sich mögliche Techniken in ihren Arbeitsschritten. Zum einen existieren reine Grünling-Fertigungsansätze, welche ein Produkt erst nach der Formgebung separat sintern, zum anderen gibt es Fertigungsansätze, in denen der Sinterprozess direkt beim Pulverauftrag lokal durch den Laser initialisiert wird. Letztere Prozessvariante besitzt im Vergleich zur ersteren eine geringere Porosität, allerdings zumeist erkauft mit höheren Produktionsanforderungen und einer geringeren Produktionsleistung.

Die Formgebung durch das Strangpressen bei hohen Temperaturen bietet als besonders geeignetes Verfahren der Pulververarbeitung Materialdurchsatzraten, die großtechnisch geeignet und vergleichbar zu üblichen Massenproduktionsverfahren der Metallindustrie sind. Vorrichtungen dafür sind zum Beispiel folgendermaßen ausgeführt.

Das Strangpressen, in konventionellen Strangpresssystemen für die Vollmaterialumformung, erhält vorzugsweise eine Handhabungshilfe für in einer erfindungsgemäßen Anlage hergestellte Pulversysteme, um die, durch den Pressstempel aufgebrachte, Verdichtungsenergie auf den Pulverwerkstoff zu übertragen. Mögliche Methoden sind zum Beispiel das Sintern oder das Schmieden des Pulvermaterials zu einem Strangpressbolzen oder der Einsatz von pulvergefüllten Metallhülsen auf Basis des Pulvermatrixwerkstoffs (zum Beispiel Al-Pulver in Al-Hülse). Beide Varianten verschließen die Matrizenseite des Rezipienten (und verhindern so ein Ausblasen des Pulvermaterials durch die Matrize) und erlauben fortlaufende Entgasung, während der Pressstempel das System komprimiert und den Pressdruck zur Materialformgebung erzeugt. Die Hülsenvariante kann im Vergleich zum Sinterbolzen flexibler sein bei gleichzeitig geringerem Arbeitsaufwand und geringeren Kosten. Das Hülsensystem kann auf der Außenhülle des Pressprofils eine Schicht aus Hülsenmaterial produzieren, die einer nachträglichen mechanischen Bearbeitung bedarf.

Die Hülse kann zum Beispiel ohne Schweißnähte zwischen ihrem Boden und Seiten ausgestaltet sein. Zum Beispiel so wird vermieden, dass die Schweißnähte, die zumeist weicher sind als die Hülse selbst, sich beim eigentlichen Strangpressen verformen.

Beide Deckseiten können verschraubt sein und halten während des Strangpressens das Pulver in der Hülse. Dabei erlaubt eine Deckelbohrung das Ausgasen des Pulvers.

Durch die Verwendung zum Beispiel eines solchen Hülsensystems kann die Verarbeitung im Übrigen einem üblichen Strangpressprozess in üblichen Maschinen oder Anlagen entsprechen.

Zum Beispiel wird die Hülse in vorgeheiztem Zustand bei 350 °C strangpresst.

Die folgenden Figuren zeigen in zwei Diagrammen Eigenschaften der folgenden Zusammensetzung als Ausführungsbeispiel der Erfindung im Vergleich zu E-Aluminium ("E-Al (ref.)" aus dem Stand der Technik:
- Mechanisch gemahlenes Aluminium-Pulver mit einer Reinheit von 99,5 % in zerklüfteter Kornform und Oberfläche mit mittleren Korndurchmessern zwischen 25 und 40 µm;
- < 1,0 Gewichts-% hexagonales Bornitrid-Pulver;
- < 2,0 Gewichts-%Trennmittel.
   - Fig. 1: zeigt ein Spannungs-/Dehnungs-Diagramm,
   - Fig. 2: zeigt ein Diagramm des Wärmeleitfähigkeitsverhaltens in Abhängigkeit von der Temperatur und
   - Fig. 3: zeigt eine schematische Darstellung einer erfindungsgemäßen Produktionsinsel.

Gemäß Fig. 1 wird die deutlich höher liegende Spannungskurve des in der erfindungsgemä-ßen Anlage hergestellten Aluminium-Matrix-Verbundwerkstoffes, mit Spitzenwerten für die Zugfestigkeit im Bereich von 400 MPa, gegenüber herkömmlichem Aluminium-Werkstoff (E-Al), mit Maximalwerten im Bereich von etwa 150 MPa, deutlich.

Fig. 2 macht die Vorteile des in der erfindungsgemäßen Anlage hergestellten Aluminium-Matrix-Verbundwerkstoffes deutlich, weil sich die Wärmeleitfähigkeit (W/mK) und dementsprechend die elektrische Leitfähigkeit auf dem Niveau von bekannten Aluminium-Werkstoffen (E-Al) über den relevanten Temperaturbereich bewegt.

In Fig. 3 ist eine Produktionsinsel abgebildet.

Darin gibt es sechs gleiche Produktions-Container 2 (transportable Gebäude) in der Gestalt eines 20-Fuß-Übersee-Containers jeweils mit
- einer Exzenterschwingmühle als Reaktor 4 und mit
- zwei Rohstoff-Eingängen 6 und
- einem Produkt-Ausgang 8 und
- einer Zufuhr-Transportstrecke 10 für Granulat oder Späne von Aluminium sowie einer Zufuhr-Transportstrecke 12 für Pulver-basierte Schüttgüter, nämlich Pellets, von Bornitrid und Trennmittel (mit präpariertem Verhältnis, entsprechend erfindungsgemäßer Rezeptur, der beiden Zusatzstoffe Bornitrid und Trennmittel in jedem der Pellets) vom jeweiligen Rohstoff-Eingang 6 über jeweils ein Rohstoff-Zwischenlager 13 für das Aluminium und für die Zusatzstoff-Pellets zu der Mühle 4 und mit
- einer Abfuhr-Transportstrecke 14 für Aluminium-Produkt-Pulver von der Mühle 4 über ein Produkt-Zwischenlager 15 zu dem Produkt-Ausgang 8.

Vorteilhaft arbeiten beide Zufuhrstrecken 10, 12 sowie die Abfuhrstrecke 14 in jedem der Produktions-Container 2 diskontinuierlich: nämlich die Zufuhrstrecken 10, 12 so lange, bis die Rohstoffe (Rein-Aluminium als Granulat oder Späne sowie die Pellets mit den Zusatzstoffen) für eine Charge in den jeweiligen Reaktor 4 zugeführt sind - um das automatisch festzustellen, haben die Zufuhrstrecken 10, 12 automatische Einwaagestationen 16 (die Rohstoff-Zwischenlager 13 befinden sich vor der Einwaage 16 und fungieren als Speicher für die diskontinuierliche Rohstoff-Beschickung der Produktionscontainer 2 durch die beiden Zentrallager 26, 28, für das Aluminium und die Zusatzstoff-Pellets, des Versorgungscontainers 20 - dazu sogleich) - und die Abfuhrstrecke anschließend 14 so lange, bis eine Charge des im jeweiligen Reaktor 4 produzierten Pulvers von pulverförmigem Aluminium-Produkt aus dem Reaktor 4 abgeführt ist.

Auch wird das Abführen unterbrochen, wenn ein bestimmter Parameter des produzierten Pulvers einen bestimmten Qualitäts-Grenzwert über- oder unterschreitet. Insbesondere um dies automatisch festzustellen, zu messen und zu steuern, weist die Abfuhrstrecke 14 eine Qualitätssicherungs-Messstation 17 auf, die den bestimmten Parameter zu messen (und zwar kontinuierlich zu messen) eingerichtet ist. Hinter der Qualitätssicherungs-Messstation 17 befindet sich das Produkt-Zwischenlager 15 welches in Kombination mit der Einwaagestation 16 auch als Sperrlager fungieren kann. Die Lager 15 werden diskontinuierlich (nach Freigabe) in das Zentrallager 34 entleert.

Abgebildet ist in Fig. 3 ein System mit
- dem Produktions-Container 2 (in der abgebildeten Produktionsinsel davon sechs an der Zahl) sowie mit
- einem Versorgungs-Container 20.

Beide Container-Arten 2, 20 des Systems sind eingerichtet, sich zu einer Produktionsinsel zusammenstellen und durch Pulver-Transportstrecken 22 und Signalleitungen 52 in Verbindung setzen zu lassen - wie es in Fig. 3 erfolgt ist.

Der Versorgungs-Container 20 in der Gestalt eines 20-Fuß-Übersee-Containers ist vorteilhaft mit
- zwei Rohstoff-Eingängen 24 und zwei Pulverrohstoff-Zentrallagem (einem Zentrallager 26 für Granulat oder Späne von recyceltem Rein-Aluminium und einem Zentrallager 28 für Pulver-basierte Schüttgüter, nämlich Pellets, aus den Zusatzstoffen) und zwei Rohstoff-Ausgängen 30 und
- einem Produkt-Eingang 32 und einem Pulverprodukt-Zentrallager 34 und einem Produkt-Ausgang 36 und
- eine Zufuhr-Transportstrecke 38 für Granulat oder Späne von Aluminium und eine Zufuhr-Transportstrecke 40 für Pulver-basierte Schüttgüter von Bornitrid und Trennmittel vom jeweiligen der beiden Rohstoff-Eingänge 24 zum jeweiligen Pulverrohstoff-Zentrallager 26, 28 und von dort zum jeweiligen Rohstoff-Ausgang 30 und mit
- einer Abfuhr-Transportstrecke 42 für Aluminium-Produkt-Pulver vom Produkt-Eingang 32 zu dem Pulverprodukt-Zentrallager 34 und von dort zu dem Produkt-Ausgang 36.

Für die Material-Transporte zwischen den Containern 2, 20 werden dann die zwei Rohstoff-Ausgänge 30 des Versorgungs-Containers 20 mit den jeweils zwei Rohstoff-Eingängen 6 des jeweiligen Produktions-Containers 2 sowie der Produkt-Ausgang 8 jedes der Produktions-Container 2 mit dem Produkt-Eingang 32 des Versorgungs-Containers 20 durch Transportstrecken 22 miteinander in Verbindung gesetzt.

Sachgerecht arbeiten auch die Verbindungs-Transportstrecken 22 außerhalb der Container 2, 20 sowie im Versorgungs-Container 20 die Zufuhr- und Abfuhrstrecken 38, 42 entsprechend diskontinuierlich, wie oben zum Produktions-Container 2 beschrieben.

Besonders vorteilhaft ist der Versorgungs-Container 20 mit einer Steuerung 50 in Signalleitungsverbindung mit allen zu steuernden Elementen der Produktionsinsel und insbesondere den Elementen 4, 16, 17 des Systems 2, 20, 22 - eingerichtet, um diese zu steuern. So ist die Steuerung 50 auch eingerichtet, in Signalleitungsverbindung setzbar zu sein mit den Elementen 16, 17 der Produktions-Container 2: Wie abgebildet zu einer Produktionsinsel mit Produktions-Containern 2 zusammengestellt, ist die Steuerung 50 im Versorgungs-Container 20 in Signalleitungsverbindung 52 auch mit den Elementen 16, 17 der sechs Produktions-Container 2 gesetzt - und als Steuerungsnetzwerk 52 wiederum eingerichtet, auch diese zu steuern.

## Patentansprüche

1. Produktions-Container mit
- einem mechanischen Reaktor und mit
- einem Rohstoff-Eingang und/oder einem Pulverrohstoff-Zwischenlager und
- einem Pulverprodukt-Zwischenlager und/oder einem Produkt-Ausgang und
- einer Zufuhr-Transportstrecke für Pulver oder Granulat oder Späne von Aluminium und/oder Pulver oder Pulver-basierte Schüttgüter von Bornitrid und/oder pulverbasiertes Trennmittel von dem Rohstoff-Eingang und/oder dem Pulverrohstoff-Zwischenlager zu der Mühle und mit
- einer Abfuhr-Transportstrecke für Aluminium-Produkt-Pulver von der Mühle zu dem Pulverprodukt-Zwischenlager und/oder zu dem Produkt-Ausgang.

2. Produktions-Container nach Anspruch 1, wobei die Zufuhrstrecke diskontinuierlich arbeitet und/oder eine Portioniervorrichtung aufweist.

3. Produktions-Container nach einem der vorhergehenden Ansprüche, wobei die Abfuhrstrecke diskontinuierlich arbeitet und/oder eine Qualitätssicherungs-Messstation aufweist.

4. System mit
- dem Produktions-Container nach einem der vorhergehenden Ansprüche sowie mit
- einem Versorgungs-Container, die eingerichtet sind, sich zu einer Produktionsinsel mit mindestens einem Versorgungs-Container und mindestens einem Produktions-Container zusammenstellen und durch Pulver-Transportstrecken und Signalleitungen in Verbindung setzen zu lassen,
der Versorgungs-Container mit
- einem Rohstoff-Eingang und einem Pulverrohstoff-Zentrallager und einem Rohstoff-Ausgang und
- einem Produkt-Eingang und einem Pulverprodukt-Zentrallager und einem Produkt-Ausgang und
- einer Zufuhr-Transportstrecke für Pulver oder Granulat oder Späne von Aluminium und/oder Pulver oder Pulver-basierte Schüttgüter von Bornitrid und/oder Trennmittel von dem Rohstoff-Eingang zum Pulverrohstoff-Zentrallager und von dort zum Rohstoff-Ausgang und mit
- einer Abfuhr-Transportstrecke für Aluminium-Produkt-Pulver vom Produkt-Eingang zu dem Pulverprodukt-Zentrallager und von dort zu dem Produkt-Ausgang.

5. Versorgungs-Container nach dem vorhergehenden Anspruch, wobei die Abfuhrstrecke diskontinuierlich arbeitet und/oder zwischen Produkt-Eingang und Pulverprodukt-Zentrallager eine Qualitätssicherungs-Messstation aufweist.

6. Versorgungs-Container nach einem der vorhergehenden Ansprüche, mit einer Steuerung in Signalleitungsverbindung mit den Elementen des Versorgungs-Containers und in Signalleitungsverbindung setzbar mit den Elementen des Produktions-Containers.

7. Verfahren zum Herstellen eines Metallmatrix-Verbundwerkstoffes aus einer Mischung mit einer Zusammensetzung aus Aluminium als Pulver und/oder Granulat und/oder Späne mit einem Reinheitsgrad von mindestens 95,0 % und mit bis zu 1 % ihres Gewichts hexagonalem Bornitrid als Pulver oder Pulver-basiertes Schüttgut und bis zu 2 % ihres Gewichts Trennmittel als Pulver oder Pulver-basiertes Schüttgut, mit den Schritten,
- die Materialbestandteile, in einem Reaktor eines Produktionscontainers **nach einem der vorhergehenden Ansprüche** zu zerkleinern und zu mischen.

8. Verfahren nach dem vorhergehenden Anspruch, wobei die Zusammensetzung keinen anderen Materialbestandteil als das Aluminium und das hexagonale Bornitrid und das Trennmittel aufweist.

9. Verfahren nach einem der beiden vorhergehenden Ansprüche, wobei die so hergestellte Mischung später und außerhalb der Anlage durch Urformen oder Strangpressen oder Schmieden oder Sintern oder 3d-Drucken zu einem Barren, Halbzeug oder Bauteil verarbeitet wird.

10. Verfahren nach Anspruch 9, wobei der Schritt des Urformens oder Strangpressens oder Schmieden oder Sinterns oder 3d-Druckens so durchgeführt wird, dass die Schmelzgrenze des Aluminiumwerkstoffs nicht überschritten wird.

11. Verfahren nach einem der Ansprüche 7 bis 10, wobei der Schritt, die Materialbestandteile im Reaktor in Pulverform zu mischen, die Schritte umfasst,
- das Aluminium und das Bornitrid mechanisch zu legieren und
- vorher und/oder anschließend zu deagglomerieren.

12. Verfahren nach Anspruch 11, wobei die Schritte, das Aluminium und das Bornitrid mechanisch zu legieren und vorher und/oder anschließend zu deagglomerieren, in derselben Vorrichtung, im Reaktor, in einem Arbeitsgang erfolgen.

13. Verfahren nach einem der Ansprüche 7 bis 12, wobei die Schritte, das Aluminiumpulver mechanisch zu zerkleinern, und, die Materialbestandteile in Pulverform zu mischen, in derselben Vorrichtung, im Reaktor, in einem Arbeitsgang erfolgen.
